# EUROPÄISCHE PATENTANMELDUNG

(11) **EP 4 617 253 A1**
(43) Veröffentlichungstag der Anmeldung: **17.09.2025**
(21) Anmeldenummer: 25163981.1
(22) Anmeldetag: 14.03.2025
(51) Int. Cl.: C06B 45/10, C06C 7/00

(54) **TROPFSATZ ZUR INITIIERUNG EINER GASGENERIERENDEN AUFLADUNG**

(30) Priorität: 15.03.2024 DE 102024107528; 17.01.2025 EP 25152585
(71) Anmelder: RWS GmbH, 90765 Fürth (DE)
(72) Erfinder: Guillevic, Mazheva, 90762 Fürth (DE); Bley, Ulrich, 90766 Fürth (DE); Lawrentz, Ulf, 90765 Fürth (DE)
(74) Vertreter: Schmid, Nils T.F.

(57) **Zusammenfassung**

Die vorliegende Erfindung betrifft einen flüssig applizierbaren Anzündsatz für ein System zum Bereitstellen einer pyrotechnischen Energieabgabe, umfassend ein in einer Matrix eingebettetes pyrotechnisches Material, das bei einer materialspezifischen Umsetztemperatur pyrotechnisch umsetzt, wobei die Matrix durch ein wasserdispergierbares organisches Polymer gebildet ist.

## Beschreibung

Die vorliegende Erfindung betrifft einen flüssig applizierbaren Anzündsatz für ein System zum Bereitstellen einer pyrotechnischen Energieabgabe sowie ein solches System zum Bereitstellen einer pyrotechnischen Energieabgabe. Ein solches System umfasst beispielsweise eine pyrotechnische Trenneinrichtung oder einen schnell agierenden Betätigungsmechanismus z. B. für eine Notausgangs- oder Brandschutztür. Ferner betrifft die vorliegende Erfindung eine flüssig applizierbare Dispersion zum Bilden eines Anzündsatzes. Schließlich betrifft die vorliegende Erfindung auch ein Herstellungsverfahren für einen flüssig applizierbaren Anzündsatz.

Systeme zum Bereitstellen einer pyrotechnischen Energieabgabe können einen pyrotechnischen Antrieb mit einer z. B. elektrischen oder thermischen Auslösung und einen von dem pyrotechnischen Antrieb pyrotechnisch betreibbaren Betätigungsmechanismus, wie eine Kappmechanik oder einen beschleunigbaren Kolben, aufweisen. Beispielsweise umfasst der pyrotechnische Antrieb einen in einem Gehäuse untergebrachten Anzündsatz, der von einer elektrischen Auslöseeinheit initiierbar ist. Die Auslöseeinheit kann als elektrischer Zündbrückenträger gemäß der EP 0248977 A1 ausgebildet sein. Der Zündbrückenträger umfasst einen in einen metallischen Außenring eingebrachten Glas- oder Keramikkörper, in welchen die stromleitenden Kontaktabschnitte eingelassen sind und auf dessen dem Anzündsatz zugewandten Seite eine Zündbrücke ausgebildet ist. Über einen Stromimpuls wird die Zündbrücke erhitzt und der Anzündsatz initiiert, was eine pyrotechnische Umsetzung zur Folge hat. Es ist bekannt, solch ein Auslöseelement um eine zusätzliche Aufladung zu ergänzen, indem ein weiterer pyrotechnischer Stoff, so angeordnet wird, dass die pyrotechnische Umsetzung des Anzündsatzes sich auf die zusätzliche Aufladung auswirkt, um wiederum eine pyrotechnische Gasexpansion zu generieren, die für einen vorgesehenen Zweck des Systems, wie beispielsweise zum Beschleunigen eines Kolbens oder einer Kappmechanik, eingesetzt wird.

Ein pulverförmiger Anzündsatz hat sich für verschiedene Anwendungen als nachteilig erwiesen, da die pyrotechnische Umsetzung nicht zuverlässig genug sichergestellt werden konnte, wenn das System beispielsweise äußeren Bedingungen mit sehr tiefen Temperaturen und/oder hohen Beschleunigungen ausgesetzt ist, wie in der Luft- und Raumfahrtindustrie.

Eine weitere bereits bekannte Alternative besteht darin, den Anzündsatz in gepresster Form auf die Glasdurchführung, auch Zündbrückenträger genannt, aufzubringen. Hierbei hat sich jedoch aus herstellungstechnischer Sicht die Fertigung der Zündbrücke als schwierig erwiesen.

Ferner ist es aus dem Stand der Technik ebenfalls bereits bekannt, den Anzündsatz in einer zum Verarbeitungszeitpunkt flüssigen Matrix als sogenannten Tropfsatz auf die die Zündbrücke tragende Glasdurchführung aufzubringen. Nach der Aushärtung, insbesondere durch Verdunsten des Lösungsmittels der flüssigen Matrix ist der Anzündsatz in der Matrix gleichmäßig eingebettet. Es ist bekannt, als Matrixmaterial PMMA (Polymethylmethacrylat) zu verwenden, welches zunächst in einer ausreichenden Menge des Lösungsmittels, welches n-Butylacetat sein kann, gelöst werden kann, um einerseits eine gleichmäßige Verteilung des Anzündsatzes darin und andererseits eine reproduzierbare Tropfdosierung des Anzündsatzes sicherzustellen.

Dieses Verfahren beinhaltet mehrere Probleme. Zum einen ist der so erzeugte Tropfsatz sehr zähflüssig und mittels eines Dispenser-Systems nur unter Schwierigkeiten genau dosierbar. Zum anderen wurde festgestellt, dass nach dem Aushärten des so hergestellten Tropfsatzes ein erheblicher Schwund von bis zu 30% des Gesamtvolumens vorliegt. Dies hat wiederum ein Ablösen des Tropfsatzes von der Oberfläche der Glasdurchführung zur Folge, sodass die Fixierung des Tropfsatzes deutlich geschwächt ist. Dadurch kommt es zu einer verringerten mechanischen Stabilität, was zu einem Versagen bei der Funktionsprüfung führen kann, sodass das System nicht zuverlässig genug seine gewünschte Funktion erfüllt.

Ferner wurden Nachteile bei der Lagerung, insbesondere bei tiefen Temperaturen von beispielsweise -40°C festgestellt. Diese können zu einer weiteren Schwächung der Fixierung des Tropfsatzes an der Glasdurchführung führen bzw. zu einer vollständigen Ablösung des Tropfsatzes.

Eine Aufgabe der vorliegenden Erfindung besteht darin, die Nachteile aus dem Stand der Technik zu überwinden, insbesondere einen flüssig applizierbaren Tropfsatz für ein System zur pyrotechnischen Energieabgabe bereitzustellen, der genauer dosierbar ist und/oder bessere mechanische Eigenschaften, insbesondere im Hinblick auf die Festigkeit und Langlebigkeit der Fixierung an einer Oberfläche hat.

Die Aufgabe wird durch den Gegenstand des unabhängigen Anspruchs 1 gelöst.

Die Aufgabe wird insbesondere durch einen flüssig applizierbaren Anzündsatz für ein System zum Bereitstellen einer pyrotechnischen Energieabgabe gelöst, umfassend ein in einer Matrix eingebettetes pyrotechnisches Material, das bei einer materialspezifischen Umsetztemperatur pyrotechnisch umsetzt. Erfindungsgemäß ist die Matrix durch ein wasserdispergierbares organisches Polymer gebildet.

Unter einer pyrotechnischen Umsetzung kann eine bestimmte Reaktion des pyrotechnischen Materials verstanden werden, bei der eine kontrollierte Verbrennung oder Explosion stattfindet. Geeignete pyrotechnische Materialien sind beispielsweise Primärexplosivstoffe, sowie beispielsweise die in der Veröffentlichungsschrift EP 1 890 986 B1, welche u. a. auf die internationale Patentanmeldung WO 2006/128910 zurückgeht, beschriebenen Materialien, welche unter Bezugnahme in den Offenbarungsgehalt der vorliegenden Erfindung miteinbezogen sein sollen.

Unter einem "Copolymer" gemäß der vorliegenden Erfindung wird ein Polymer verstanden, das aus wenigstens zwei verschiedenen Monomereinheiten zusammengesetzt ist. Vorzugsweise umfasst ein Copolymer gemäß der Erfindung wenigstens 2, 5, 10, 50, 100, 500, 1000 oder mehr Wiederholungseinheiten der wenigstens zwei verschiedenen Monomereinheiten. Ein Copolymer umfasst einen Stoff, insbesondere einen kettenförmigen Stoff, der als Produkt aus einer Polymerisationsreaktion zwischen wenigstens zwei unterschiedlichen Monomermolekülen erhältlich ist oder erhalten wird. Der Begriff "Polymer" bezeichnet üblicherweise große Moleküle, beispielsweise Moleküle mit einem Molekulargewicht größer als 1000 D, vorzugsweise größer als 5000 D, also Makromoleküle, die aus einer Vielzahl sich wiederholender kleinerer chemischer Einheiten, insbesondere Monomereinheiten, zusammengesetzt sind.

In einer beispielhaften Ausführung der vorliegenden Erfindung umfasst das Polymer ein Vinylester-Copolymer. In diesem Zusammenhang umfasst ein Vinylester-Copolymer gemäß der vorliegenden Erfindung sowohl ein Polymer, das eine Vinylester-Monomereinheit und mindestens eine andere davon verschiedene Monomereinheit umfasst, als auch ein Produkt aus einer Polymerisationsreaktion, insbesondere aus einer radikalischen Polymerisationsreaktion, zwischen einem Vinylester-Monomermolekül und mindestens einem weiteren davon verschiedenen Monomermolekül.

Gemäß der vorliegenden Erfindung bezieht sich der Begriff "Vinylester-Monomer" auf eine Monomereinheit mit der chemischen Formel (I). wobei R ein Alkyl ist, vorzugsweise ein C₁₋₈ Alkyl, weiter bevorzugt wird ein Akyl aus der Gruppe Methyl, Ethyl und Propyl ausgewählt. Vorzugsweise ist R Methyl.

Der Begriff "Alkyl" bezieht sich auf jede gerade oder verzweigte Kohlenstoffgruppe, wie Methyl, Ethyl, Isopropyl, n-Propyl, 2-Butyl, Isobutyl, n-Butyl, Pentyl, 2-Methylbutyl, 3-Methylbutyl, 2,2-Dimethylpropyl, 1-Ethylpropyl, Hexyl, 1,1-Dimethylpropyl, 1,2-Dimethylpropyl, 1-Methylpentyl, 2-Methylpentyl, 3-Methylpentyl, 4-Methylpentyl, 1,1-Dimethylbutyl, 1,2-Dimethylbutyl, 1,3-Dimethylbutyl, 2,2-Dimethylbutyl, 2,3-Dimethylbutyl, 3,3-Dimethylbutyl, 1-Ethylbutyl, 2-Ethylbutyl, 1-Ethyl-1-Methylpropyl oder 1-Ethyl-2-Methylpropyl. Alkyl bezieht sich vorzugsweise auf eine Kohlenstoffgruppe mit - sofern nicht anders angegeben - 1 bis 8 (C₁₋₈Alkyl), insbesondere 1 bis 6 (C₁₋₆Alkyl) und bevorzugt 1 bis 4 (C₁₋₄Alkyl) Kohlenstoffatomen. In einigen Ausführungsformen ist Methyl bevorzugt.

Beispiele für ein Vinylester-Monomer sind ein Vinylacetat-Monomer, Vinylpropionat-Monomer, Vinylbutyrat- Monomer, Vinylvalerat- Monomer und Vinylhexanoat- Monomer und Mischungen davon.

In einer besonders bevorzugten Ausführungsform gemäß der vorliegenden Erfindung umfasst die mindestens eine andere Monomereinheit und/oder mindestens ein anderes Monomermolekül keine Acrylat-Monomereinheit.

Gemäß der vorliegenden Erfindung bezieht sich der Begriff "Vinylacrylat-Monomer" auf eine Monomereinheit mit der chemischen Formel (II). wobei R ein Alkyl ist, vorzugsweise ein C₁₋₆ Alkyl, weiter bevorzugt ein Methyl.

In einer bevorzugten Ausführungsform gemäß der vorliegenden Erfindung umfasst die Vinylester-Monomereinheit und/oder das Monomermolekül 2 bis 6 Kohlenstoffatome, insbesondere Vinylacetat, Vinylpropionat, Vinylbutyrat, Vinylvalerat und Vinylhexanoat oder eine Mischung davon.

Beispielweise Vinylester-Copolymer, Vinylacetat-Copolymer, Vinylpropionat-Copolymer, Vinylbutyrat-Copolymer, Vinylvalerat-Copolymer und Vinylhexanoat-Copolymer oder eine Mischung davon.

In einer bevorzugten Ausführungsform umfasst das Vinylester-Copolymer gemäß der vorliegenden Erfindung ein Vinylacetat-Copolymer, insbesondere besteht das Vinylester-Copolymer aus einem Vinylacetat-Copolymer.

Gemäß einer beispielhaften Weiterbildung ist der Anteil an Vinylester-Monomeren in dem Vinylester-Copolymer mindestens 10 Gew.-%, vorzugsweise mindestens 20 Gew.-%, vorzugsweise mindestens 30 Gew.-%, vorzugsweise mindestens 40 Gew.-%, vorzugsweise mindestens 50 Gew.-%, vorzugsweise mindestens 60 Gew.-%, vorzugsweise mindestens 70 Gew.-%, vorzugsweise mindestens 80 Gew.-%, vorzugsweise mindestens 90 Gew.-%, jeweils bezogen auf das Gesamtgewicht des Vinylester-Copolymers.

In einer besonders bevorzugten Ausführungsform gemäß der vorliegenden Erfindung umfasst die mindestens eine andere Monomereinheit und/oder mindestens ein anderes Monomermolekül eine Ethylen-Monomereinheit. In diesem Zusammenhang umfasst das erfindungsgemäße Vinylester-Copolymer ein Vinylester- und ein Ethylen-Copolymer.

Beispielweise Vinylester- und Ethylen- Copolymer, Vinylacetat- und Ethylen- Copolymer, Vinylpropionat- und Ethylen- Copolymer, Vinylbutyrat- und Ethylen- Copolymer, Vinylvalerat- und Ethylen- Copolymer und Vinylhexanoat- und Ethylen- Copolymer oder eine Mischung davon.

In einer besonders bevorzugten Ausführungsform umfasst das Vinylester-Copolymer ein Vinylacetat- und Ethylen-Copolymer, insbesondere besteht das Vinylester-Copolymer aus einem Vinylacetat- und Ethylen-Copolymer.

Gemäß einer beispielhaften Weiterbildung ist der Anteil an der Ethylen-Monomereinheit in dem Vinylester-Copolymer mindestens 10 Gew.-%, vorzugsweise mindestens 20 Gew.-%, vorzugsweise mindestens 30 Gew.-%, vorzugsweise mindestens 40 Gew.-%, vorzugsweise mindestens 50 Gew.-%, vorzugsweise mindestens 60 Gew.-%, vorzugsweise mindestens 70 Gew.-%, vorzugsweise mindestens 80 Gew.-%, vorzugsweise mindestens 90 Gew.-%, jeweils bezogen auf das Gesamtgewicht des Vinylester-Copolymers.

In einer besonders bevorzugten Ausführungsform umfasst das Vinylester-Copolymer gemäß der vorliegenden Erfindung ADHESIN A 7032, oder besteht daraus.

Eine verarbeitbare, noch nicht ausgehärtete Matrix der vorliegenden Erfindung kann durch das Polymer gemäß der vorliegenden Erfindung und Wasser gebildet werden. Der Anzündsatz gemäß der Erfindung umfasst die Matrix gemäß der vorliegenden Erfindung und ein pyrotechnisches Material. In einer besonders bevorzugten Ausführungsform der Erfindung ist das pyrotechnische Material in der Matrix eingebettet.

Der Begriff "Wasser", wie in der vorliegenden Anmeldung, verwendet, umfasst sowohl Leitungswasser als auch deionisiertes Wasser, insbesondere entionisiertes Wasser mit einer Leitfähigkeit von höchstens 0,06 µS · cm⁻¹.

In einer bevorzugten Ausführungsform weist die verarbeitbare Matrix gemäß der vorliegenden Erfindung eine Vinylester-Copolymer Konzentration von beispielsweise 15 Gew.-% bis 45 Gew.-% oder, noch bevorzugter, 20 Gew.-% bis 40 Gew.-% oder, noch bevorzugter, 25 Gew.-% bis 35 Gew.-% oder sogar noch bevorzugter 30 Gew.-% auf, jeweils bezogen auf das Gesamtgewicht der Matrix. In diesem Zusammenhang weist die Matrix gemäß der vorliegenden Erfindung eine Wasserkonzentration von beispielsweise 85 Gew.-% bis 55 Gew.-% oder, noch bevorzugter, 80 Gew.-% bis 60 Gew.-% oder, noch bevorzugter, 75 Gew.-% bis 65 Gew.-% oder sogar noch bevorzugter 70 Gew.-% auf, jeweils bezogen auf das Gesamtgewicht der Matrix im Verarbeitungszustand. Der Begriff "Verarbeitungszustand", wie hier verwendet, bezieht sich auf den Zustand vor dem Aushärten, in dem die Materialien noch verarbeitbar oder applizierbar sind.

In diesem Zusammenhang kann der ausgehärtete Anzündsatz gemäß der vorliegenden Erfindung beispielsweise 65 Gew.-% bis 85 Gew.-% oder, noch bevorzugter, 70 Gew.-% bis 80 Gew.-% oder sogar noch bevorzugter 75 Gew.-% pyrotechnischen Materials gemäß der vorliegenden Erfindung umfassen, jeweils bezogen auf das Gesamtgewicht des Anzündsatzes. In diesem Zusammenhang kann in einer anderen bevorzugten Ausführungsform der Anzündsatz gemäß der vorliegenden Erfindung beispielsweise 35 Gew.-% bis 15 Gew.-% oder, noch bevorzugter, 30 Gew.-% bis 20 Gew.-% oder sogar noch bevorzugter 25 Gew.-% der ausgehärteten Matrix gemäß der vorliegenden Erfindung aufweisen, jeweils bezogen auf das Gesamtgewicht des ausgehärteten Anzündsatzes.

In einer bevorzugten Ausführungsform ist der Anzündsatz dazu ausgebildet, beim Aushärten um weniger als 10 %, insbesondere um weniger als 7,5 % oder um weniger als 5 %, zu schwinden. Der Begriff "Schwund" ist insbesondere im Zusammenhang mit dem Aushärten des flüssig applizierten Anzündsatzes z. B. durch Verdunstung des Lösungsmittels zu verstehen und bezieht sich auf die Verringerung des Volumens oder der Masse des Anzündsatzes während des Aushärte- oder Verdunstungsprozesses. Dadurch ist der Anzündsatz gemäß der vorliegenden Erfindung mechanisch stabil und/oder zeichnet sich durch eine hohe mechanische Flexibilität aus. Ferner kommt es aufgrund des geringen Schwundes zu einer weniger stark ausgeprägten Ablösung des Anzündsatzes von dem Untergrund.

Aufgrund der physikalischen und chemischen Eigenschaften der oben beschriebenen Zusammensetzung ist der Anzündsatz gemäß der vorliegenden Erfindung im Vergleich zu herkömmlichen Anzündsätzen, wie beispielsweise Anzündsätzen in einer PMMA-Matrix, selbst unter extremen Bedingungen, wie niedrigen Temperaturen, zuverlässiger. Im nachfolgenden Abschnitt wird deutlich, dass der erfindungsgemäße Anzündsatz ein höheres Benetzungsvermögen aufweist, besser an der Oberfläche eines Trägermaterials haftet und während des Aushärtens viel geringere physikalische Veränderungen, insbesondere deutlich weniger Schrumpfung, durchläuft.

Als weiterer Vorteil der vorliegenden Erfindung wurde die ausgeprägte Flexibilität der Matrix, insbesondere im Vergleich zu einer PMMA-haltigen Matrix, wie sie aus dem Stand der Technik bekannt ist, identifiziert. Experimentell wurden Proben der Matrixmaterialien mit Durchmessern von 38 mm und Dicken von ca. 1,5 mm vorbereitet. Nach Aushärten wurden die Proben einer Kraft-Weg-Messung ausgesetzt, bei der ein Meißel mit abgerundeten Kanten hineingedrückt wurde. Dabei wurde beobachtet, dass für eine Eindringtiefe von 0,5 mm beim PMMA-Prüfkörper das Fünf- bis Zehnfache an Kraft erforderlich war.

Beispielsweise weist der Anzündsatz eine hohe mechanische Stabilität auf, wobei er dazu ausgebildet ist, den mechanischen Belastungen bei Lagerung, Transport und standardisierten Testungen des Gesamtsystems (wie beispielsweise der Aufprallkraft nach einem freien Fall aus einer Höhe von mindestens 12 m und/oder einer Beschleunigung von etlichen tausend g) sowie der Verwendung standzuhalten. Im Gegensatz dazu ist herkömmliches Matrixmaterial wie PMMA-haltiges Matrixmaterial spröder und platzt daher vom Trägermaterial ab und/oder zersplittert.

In diesem Zusammenhang ist in einer beispielhaften Ausführungsform der ausgehärtete Anzündsatz biegsam und/oder kann zerstörungsfrei auf einer Oberfläche anhaftend mechanisch bearbeitbar, insbesondere teilweise mechanisch abtragbar, sein. Die vorliegende Biegsamkeit des ausgehärteten Anzündsatzes führt dazu, dass z. B. ein Abplatzen oder Abbröckeln nicht eintritt.

In einer weiteren beispielhaften Ausführungsform ist der Anzündsatz gemäß der vorliegenden Erfindung durch eine uneingeschränkte Haftung an der Oberfläche des Trägermaterials bei Temperaturen von bis zu -40 °C, oder noch bevorzugter von bis - 45 °C, oder noch bevorzugter von bis -50 °C gekennzeichnet. Mit anderen Worten haftet der Anzündsatz auch bei den angegebenen Bedingungen zuverlässig und/oder für einen langen Zeitraum an der Oberfläche des Trägermaterials. Die Oberfläche des Trägermaterials gemäß der vorliegenden Erfindung umfasst insbesondere eine Metalloberfläche, wie einer Stahl-, Nickel-, Chrom- und Tantaloberfläche, und/oder einer Glas- oder Keramikoberfläche. Ein pyrotechnischer Antrieb umfassend den Anzündsatz gemäß der vorliegenden Erfindung weist unter extremen Klimabedingungen, insbesondere bei der Lagerung bei Temperaturen weit unter 0 °C, eine geringere Ausfallrate auf.

In einer weiteren beispielhaften Ausführungsform ist der Anzündsatz dazu ausgebildet, eine Metalloberfläche, wie eine Stahl-, Nickel-, Chrom- oder Tantaloberfläche, und/oder eine Glas- oder Keramikoberfläche, insbesondere bei relativer Luftfeuchtigkeit von mindestens 40 %, vorzugsweise 50 %, zu benetzen. Die Benetzung der Oberfläche bezieht sich insbesondere auf die Fähigkeit des flüssig applizierbaren Anzündsatzes, sich gleichmäßig auf der Oberfläche zu verteilen und eine insbesondere zusammenhängende Schicht zu bilden.

In einer weiteren bevorzugten Ausführungsform ist der Anzündsatz gemäß der vorliegenden Erfindung frei von einer Lackbeschichtung, insbesondere einer Lackbeschichtung, die nach einem Aushärten des Anzündsatzes aufgetragen wird.

Gemäß einer weiteren bevorzugten Ausführungsform ist der Anzündsatz dazu ausgebildet, mittels eines insbesondere druckluftbetriebenen Dosierers appliziert zu werden, wobei insbesondere der Dosierer eine Kanüle mit einem Innendurchmesser von weniger als 1 mm, insbesondere von weniger als 0,8 mm oder von etwa 0,6 mm, aufweist.

Gemäß einem weiteren Aspekt der vorliegenden Erfindung, der mit den vorhergehenden Aspekten und beispielhaften Ausführungen kombinierbar ist, ist eine flüssig applizierbare Dispersion für ein System zum Bereitstellen einer pyrotechnischen Energieabgabe bereitgestellt. Die erfindungsgemäße Dispersion umfasst ein wasserdispergiebares organisches Polymer, wie ein Vinylester-Copolymer, Wasser und ein pyrotechnisches Material, das bei einer materialspezifischen Umsetztemperatur pyrotechnisch umsetzt. Im Zusammenhang mit einem in Wasser dispergierten Polymer kann sich der Begriff "Dispersion" auf eine homogene Mischung beziehen, bei der das wasserdispergierbare organische Polymer in Form von kleinen Partikeln oder Molekülen im Wasser dispergiert ist. Diese Mischung entsteht durch die Dispersion des Polymers in Wasser, wobei das Polymermolekül in der Regel in fein verteilter Form vorliegt.

Gemäß dem weiteren Aspekt der vorliegenden Erfindung ist die Dispersion niederviskos. "Niederviskos" bezieht sich insbesondere auf eine niedrige Viskosität. Viskosität ist dabei ein Maß für die Fließfähigkeit oder Zähigkeit eines Fluids, wobei ein niederviskoses Fluid eine geringe Zähigkeit hat und leicht fließt.

Gemäß einer beispielhaften Ausführung der vorliegenden Erfindung umfasst das wasserdispergierbare organische Polymer ein Vinylester-Copolymer, insbesondere ein Vinylacetat-Copolymer.

Gemäß einer weiteren beispielhaften Ausführung der vorliegenden Erfindung umfasst das wasserdispergierbare organische Polymer ein Vinylester-Copolymer, das ein Vinylacetat- und Ethylen-Copolymer umfasst, insbesondere daraus besteht.

In einer bevorzugten Ausführungsform weist die Dispersion gemäß der vorliegenden Erfindung eine Polymer Konzentration von beispielsweise 15 Gew.-% bis 45 Gew.-% oder, noch bevorzugter, 20 Gew.-% bis 40 Gew.-% oder, noch bevorzugter, 25 Gew.-% bis 35 Gew.-% oder sogar noch bevorzugter 30 Gew.-% auf, jeweils bezogen auf das Gesamtgewicht des Polymers und des Wassers. In diesem Zusammenhang weist die Matrix gemäß der vorliegenden Erfindung eine Wasserkonzentration von beispielsweise 85 Gew.-% bis 55 Gew.-% oder, noch bevorzugter, 80 Gew.-% bis 60 Gew.-% oder, noch bevorzugter, 75 Gew.-% bis 65 Gew.-% oder sogar noch bevorzugter 70 Gew.-% auf, jeweils bezogen auf das Gesamtgewicht des Polymers und des Wassers.

In einer beispielhaften Ausführungsform gemäß der vorliegenden Erfindung ist das Vinylester-Copolymer und/oder die Monomermoleküle, die nicht zum Vinylester-Copolymer reagiert haben, wasserdispergierbar. Der Begriff "wasserdispergierbar", wie in der vorliegenden Anmeldung verwendet, ist so zu verstehen, dass etwas fähig ist, mit Wasser eine homogene flüssige Mischung bzw. eine Dispersion zu bilden.

Gemäß einer weiteren beispielhaften Ausführungsform weist die Dispersion eine Viskosität bei Raumtemperatur von höchstens höchstens 2 Pa·s, insbesondere von höchstes 1,8 Pa·s oder höchstens 1,5 Pa·s, auf. Es wurde herausgefunden, dass die Dispersion mit der angegebenen Viskosität, insbesondere bis zu der angegebenen Viskositätsobergrenze, besonders vorteilhaft für die erfindungsgemäßen Zwecke vor allem im Hinblick auf die Dosierung des Anzündsatzes auf der aufzubringenden Oberfläche ist.

Gemäß einem weiteren Aspekt der vorliegenden Erfindung, der mit den vorhergehenden Aspekten und beispielhaften Ausführungen kombinierbar ist, ist ein Verfahren zur Herstellung eines insbesondere erfindungsgemäßen Anzündsatzes bereitgestellt, bei dem der Anzündsatz durch Aushärten einer insbesondere erfindungsgemäß ausgebildeten Dispersion aus einem wasserdispergierbaren organischen Polymer, insbesondere einem Vinylester-Copolymer, Wasser und einem pyrotechnischen Material gebildet wird. Gemäß einer beispielhaften Weiterbildung wird eine niederviskose Dispersion verwendet.

Der Begriff "Aushärten", wie in der vorliegenden Anmeldung verwendet, kann ein Verfahren bezeichnen, bei dem die Dispersion gemäß der vorliegenden Erfindung aushärtet, um den insbesondere erfindungsgemäßen Anzündsatz zu bilden. Dieser Prozess kann insbesondere eine physikalische Reaktion, wie beispielsweise Lösungsmittelverdunstung, sein.

Gemäß einer bevorzugten Ausführungsform, erfolgt das Aushärten durch Wasserverdunstung. In diesem Zusammenhang weist die Dispersion vor dem Aushärten eine höhere Wasserkonzentration als der Anzündsatz auf. Ferner weist die Dispersion eine Vinylester-Copolymer Konzentration im Bereich von 7 Gew.-% bis 8 Gew.-%, und eine Wasserkonzentration im Bereich von 17 Gew.-% bis 18 Gew.-%, und/oder eine pyrotechnische Materialkonzentration im Bereich von 74 Gew.-% bis 76 Gew.-% auf, jeweils bezogen auf das Gesamtgewicht der Dispersion.

Gemäß einer weiteren bevorzugten Ausführungsform erfolgt das Aushärten durch Wasserverdunstung. In diesem Zusammenhang weist die Dispersion vor dem Aushärten eine höhere Wasserkonzentration als der Anzündsatz auf. Ferner weist die Dispersion eine Vinylester-Copolymer Konzentration im Bereich von 10 Gew.-% bis 20 Gew.-%, insbesondere im Bereich von 12 Gew.-% bis 18 Gew.-% oder von 15 Gew.-% bis 16 Gew.-%, und eine Wasserkonzentration im Bereich von 30Gew.-% bis 45 Gew.-%, insbesondere im Bereich von 33Gew.-% bis 40 Gew.-% oder von 36Gew.-% bis 38 Gew.-%, und/oder eine pyrotechnische Materialkonzentration im Bereich von 40 Gew.-% bis 55 Gew.-%, insbesondere im Bereich von 43 Gew.-% bis 52 Gew.-% oder von 46 Gew.-% bis 49 Gew.-%, auf, jeweils bezogen auf das Gesamtgewicht der Dispersion.

Die Wasserkonzentration in dem hergestellten Anzündsatz kann nach dem Aushärten und/oder Verdunsten weniger als 1 Gew.-%, bezogen auf das Gesamtgewicht des Anzündsatzes, betragen und/oder vernachlässigbar sein und/oder nur noch als Spurenelemente vorhanden sein.

Es ist hat sich als vorteilhaft erwiesen, wenn die Dispersion dünnflüssig ist, und somit mittels eines insbesondere druckluftbetriebenen Dosierers applizierbar ist. Die Dünnflüssigkeit erlaubt eine bessere Handhabung des Dosiersystems.

In einer weiteren bevorzugten Ausführungsform des Verfahrens gemäß der vorliegenden Erfindung wird der Anzündsatz mittels eines insbesondere druckluftbetriebenen Dosierers appliziert. Dabei weist der Dosierer insbesondere eine Kanüle mit einem Innendurchmesser von weniger als 1 mm, insbesondere von weniger als 0,8 mm oder etwa 0,6 mm auf.

In einer weiteren bevorzugten Ausführungsform des Verfahrens gemäß der vorliegenden Erfindung, wird der Anzündsatz nach der Applizierung, insbesondere der Aufbringung auf eine Oberfläche, insbesondere eine Metalloberfläche, wie eine Stahl-, Nickel-, Chrom- oder Tantaloberfläche, und/oder eine Glas- oder Keramikoberfläche, ausgehärtet. Gemäß einer beispielhaften Weiterbildung ist der Anzündsatz derart ausgebildet, dass das Aushärten durch Verdunstung erfolgt und dass der Anzündsatz nach dem Aushärten an der Oberfläche anhaftet.

In einer weiteren bevorzugten Ausführungsform gemäß der vorliegenden Erfindung, schwindet die Dispersion beim Aushärten um weniger als 10 %, insbesondere um weniger als 7,5 % oder um weniger als 5 %, jeweils bezogen auf das gesamte Volumen der aufgebrachten Dispersion. Durch das gleichbleibende Volumen beim Aushärten behält der Anzündsatz gemäß der vorliegenden Erfindung einen besseren Kontakt zur Oberfläche bei. Der Begriff "Schwund" ist insbesondere im Zusammenhang mit dem Aushärten oder Verdampfen des flüssig applizierten Anzündsatzes zu versehen und bezieht sich auf die Verringerung des Volumens oder der Masse des Anzündsatzes während des Aushärte- oder Verdunstungsprozesses.

Insbesondere weist der Anzündsatz Wasser als Lösungsmittel an Stelle eines organischen Lösungsmittels auf. Dabei hat sich herausgestellt, dass Wasser an der Luft langsamer verdunstet als das vorher verwendete organische Lösungsmittel. Hierdurch sowie durch die chemischen und physikalischen Eigenschaften und die daraus resultierende höhere Flexibilität des verwendeten wasserdispergierbaren Polymers werden Form und Volumen des Anzündsatzes bei der Aushärtung weniger verändert, wodurch eine Schwindung von weniger als 10 % gemäß der vorliegenden Erfindung erzielt werden kann. Dadurch wird auch vermieden, dass gefährliche explosive Rückstände in der Kanüle verbleiben.

Gemäß einem weiteren Aspekt der vorliegenden Erfindung, der mit den vorhergehenden Aspekten und beispielhaften Ausführungen kombinierbar ist, ist ein System zum Bereitstellen einer pyrotechnischen Energieabgabe bereitgestellt. Das erfindungsgemäße System umfasst einen erfindungsgemäßen Anzündsatz und einen dem Anzündsatz zugeordneten schnell agierenden insbesondere pyrotechnisch betreibbaren Betätigungsmechanismus. Der Betätigungsmechanismus kann eine pyrotechnische Trenneinrichtung oder ein Betätigungsmechanismus z. B. für eine Notausgangs- oder Brandschutztür umfassen oder sein.

Das erfindungsgemäße System kann beispielsweise einen pyrotechnischen Antrieb mit einer elektrischen Auslösung und einen von dem pyrotechnischen Antrieb pyrotechnisch betreibbaren Betätigungsmechanismus, wie eine Kappmechanik oder einen beschleunigbaren Kolben, aufweisen. Beispielsweise umfasst der pyrotechnische Antrieb einen in einem Gehäuse untergebrachten und erfindungsgemäß ausgebildeten Anzündsatz, der von einer elektrischen Auslöseeinheit initiierbar ist. Die Auslöseeinheit kann als elektrischer Zündbrückenträger gemäß der EP 0248977 A1 ausgebildet sein. Der Zündbrückenträger kann einen in einen metallischen Außenring eingebrachten Glas- oder Keramikkörper aufweisen, in welchen stromleitende Kontaktabschnitte eingelassen sind und auf dessen dem Anzündsatz zugewandten Seite eine Zündbrücke ausgebildet ist. Über einen Stromimpuls kann die Zündbrücke erhitzt und der Anzündsatz initiiert werden, was eine pyrotechnische Umsetzung zur Folge hat.

Ferner kann das System eine zusätzliche Aufladung aufweisen, die dadurch realisiert ist, dass ein weiterer pyrotechnischer Stoff so angeordnet ist, dass sich die pyrotechnische Umsetzung des erfindungsgemäßen Anzündsatzes auf die zusätzliche Aufladung auswirkt, um wiederum eine pyrotechnische Gasexpansion zu generieren, die für einen vorgesehenen Zweck des Systems, wie beispielsweise zum Beschleunigen eines Kolbens oder einer Kappmechanik, eingesetzt wird.

Die in der vorstehenden Beschreibung und den Ansprüchen offenbarten Merkmale können sowohl einzeln als auch in beliebiger Kombination für die Realisierung der Erfindung in den verschiedenen Ausgestaltungen von Bedeutung sein.

## Patentansprüche

1. Flüssig applizierbarer Anzündsatz für ein System zum Bereitstellen einer pyrotechnischen Energieabgabe, umfassend ein in einer Matrix eingebettetes pyrotechnisches Material, das bei einer materialspezifischen Umsetztemperatur pyrotechnisch umsetzt, **dadurch gekennzeichnet, dass** die Matrix durch ein wasserdispergierbares organisches Polymer gebildet ist.

2. Anzündsatz nach Anspruch 1, **dadurch gekennzeichnet, dass** das Polymer ein Vinylester-Copolymer umfasst.

3. Anzündsatz nach einem der vorstehenden Ansprüche, **dadurch gekennzeichnet, dass** das Vinylester-Copolymer ein Vinylacetat Copolymer umfasst, und/oder dass das Vinylester-Copolymer ein Vinylacetat- und Ethylen-Copolymer umfasst, insbesondere daraus besteht.

4. Anzündsatz nach einem der vorstehenden Ansprüche, **gekennzeichnet durch** eine Konzentration des pyrotechnischen Materials von 70 Gew.-% bis 80 Gew.-% und/oder eine Matrixkonzentration von 30 Gew.-% bis 20 Gew.-%.

5. Anzündsatz nach einem der vorstehenden Ansprüche, **dadurch gekennzeichnet, dass** der Anzündsatz frei von einem, insbesondere nach einer Aushärtung des Anzündsatzes aufgebrachten, Lacküberzug ist.

6. Anzündsatz nach einem der vorstehenden Ansprüche, **dadurch gekennzeichnet, dass** der Anzündsatz dazu ausgebildet ist, beim Aushärten um weniger als 10 % zu schwinden.

7. Anzündsatz nach einem der vorstehenden Ansprüche, **dadurch gekennzeichnet, dass** der Anzündsatz biegsam und/oder zerstörungsfrei auf einer Oberfläche anhaftend mechanisch bearbeitbar, insbesondere teilweise mechanisch abtragbar, ist.

8. Anzündsatz nach einem der vorstehenden Ansprüche, **gekennzeichnet durch** eine uneingeschränkte Haftung bei einer Temperatur von bis zu -40°C an einer Oberfläche, insbesondere einer Metalloberfläche, wie einer Stahl-, Nickel-, Chrom- und Tantaloberfläche, und/oder einer Glas- oder Keramikoberfläche.

9. Anzündsatz nach einem der vorstehenden Ansprüche, **dadurch gekennzeichnet, dass** der Anzündsatz dazu ausgebildet ist, eine Metalloberfläche, wie eine Stahl-, Nickel-, Chrom- und Tantaloberfläche, und/oder eine Glas- oder Keramikoberfläche, insbesondere bei einer relativen Luftfeuchtigkeit von mindestens 40 %, vorzugsweise 50 %, zu benetzen, und/oder dass der Anzündsatz dazu ausgebildet ist, mittels eines insbesondere druckluftbetriebenen Dosierers appliziert zu werden, wobei insbesondere der Dosierer eine Kanüle mit einem Innendurchmesser von weniger als 1 mm, insbesondere von weniger als 0,8 mm oder von etwa 0,6 mm, aufweist.

10. Flüssig applizierbare Dispersion zum Bilden eines Anzündsatzes insbesondere nach einem der vorstehenden Ansprüche für ein System zum Bereitstellen einer pyrotechnischen Energieabgabe, umfassend ein wasserdispergierbares organisches Polymer, wie z. B. ein Vinylester-Copolymer, Wasser und ein pyrotechnisches Material, das bei einer materialspezifischen Umsetztemperatur pyrotechnisch umsetzt, **dadurch gekennzeichnet , dass** die Dispersion niederviskos ist.

11. Dispersion nach Anspruch 10, **dadurch gekennzeichnet, dass** das wasserdispergierbare organische Polymer ein Vinylester-Copolymer, wie ein Vinylacetat Copolymer, umfasst und/oder dass das wasserdispergierbare organische Polymer eine Konzentration von 20 Gew.-% bis 40 Gew.-% in Wasser aufweist, und/oder dass das Wasser ein entionisiertes Wasser ist, insbesondere ein entionisiertes Wasser vorzugsweise mit einer Leitfähigkeit von höchstens 0,06 µS × cm⁻¹, und/oder dass das wasserdispergierbare organische Polymer ein Vinylester-Copolymer umfasst, das ein Vinylacetat- und Ethylen-Copolymer umfasst, insbesondere daraus besteht.

12. Dispersion nach einem der der Anspruch 10 oder 11, **gekennzeichnet durch** eine Viskosität bei Raumtemperatur von höchstens 2 Pa·s, insbesondere von höchstes 1,8 Pa·s oder höchstens 1,5 Pa·s.

13. Verfahren zur Herstellung eines insbesondere nach einem der Ansprüche 1 bis 9 ausgebildeten Anzündsatzes, bei dem der Anzündsatz durch Aushärten einer insbesondere nach einem der Ansprüche 10 bis 12 ausgebildeten Dispersion aus einem Vinylester-Copolymer, Wasser und einem pyrotechnischen Material gebildet wird.

14. Verfahren nach Anspruch 13, bei dem die Dispersion flüssig, insbesondere mittels eines insbesondere druckluftbetriebenen Dosierers, wobei insbesondere der Dosierer eine Kanüle mit einem Innendurchmesser von weniger als 1 mm, insbesondere von weniger als 0,8 mm oder von etwa 0,6 mm, aufweist, appliziert wird, wobei insbesondere der Anzündsatz nach der Applizierung, insbesondere Aufbringung auf eine Oberfläche, insbesondere eine Metalloberfläche, wie eine Stahl-, Nickel-, Chrom- und/oder Tantaloberfläche, und/oder eine Glas- oder Keramikoberfläche, ausgehärtet wird, wobei insbesondere das enthaltene Wasser beim Aushärten verdunstet und/oder der Anzündsatz nach dem Aushärten an der Oberfläche anhaftet, und/oder wobei der Anzündsatz beim Aushärten um weniger als 10 % schwindet.

15. System zum Bereitstellen einer pyrotechnischen Energieabgabe, umfassend einen nach einem der Ansprüche 1 bis 9 ausgebildeten Anzündsatz und einen dem Anzündsatz zugeordneten insbesondere pyrotechnisch betreibbaren Betätigungsmechanismus.
